# NEUE EUROPÄISCHE PATENTSCHRIFT

(11) **EP 3 016 754 B2**
(45) Veröffentlichungstag und Bekanntmachung des Hinweises auf die Entscheidung über den Einspruch: **05.06.2024**
(45) Hinweis auf die Patenterteilung: 04.09.2019
(21) Anmeldenummer: 14736716.3
(22) Anmeldetag: 01.07.2014
(51) Int. Cl.: C21D 8/02

(54) **VERFAHREN ZUM WARMWALZEN VON STAHLBAND**
METHOD FOR HOT ROLLING STEEL STRIP
PROCÉDÉ POUR LAMINER À CHAUD DES FEUILLARDS D'ACIER

(30) Priorität: 03.07.2013 DE 102013107010
(43) Veröffentlichungstag der Anmeldung: 11.05.2016
(73) Patentinhaber: ThyssenKrupp Steel Europe AG, 47166 Duisburg (DE)
(72) Erfinder: FISCHER, Heribert, 45478 Mülheim (DE); SCHMITT, Caspar, 45886 Gelsenkirchen (DE); ZAUM, Andreas, 40882 Ratingen (DE)
(74) Vertreter: ThyssenKrupp Steel Europe AG
(86) Internationale Anmeldenummer: PCT/EP2014/063955
(87) Internationale Veröffentlichungsnummer: WO 2015/000895

(56) Entgegenhaltungen:
- EP-A1- 1 038 978
- EP-B1- 1 038 978
- WO-A1-2013/030945
- DE-A1- 19 725 434
- JP-A- H09 141 322
- JP-A- 2009 241 113
- E. Muthmann, Et Al: "Manufacturing of Large Steel Components for Nord Stream Project", 3R International. Special Edition. Steel Pipes, 1 February 2010 (2010-02-01), pages 26-31,

## Beschreibung

Die Erfindung betrifft ein Verfahren zum Warmwalzen von Stahlband, siehe z.B. EP 1 038 9178 A1. Eine Warmwalzanlage der hier in Rede stehenden Art umfasst üblicherweise eine Warmwalzstaffel mit mehreren in Förderrichtung des warmzuwalzenden Stahlbands nacheinander durchlaufene Walzgerüsten und eine Kühlstrecke zum intensiven Kühlen des aus dem letzten Walzgerüst der Walzstaffel austretenden warmgewalzten Stahlbands.

Verfahren der erfindungsgemäßen Art werden zum Walzen von so genanntem "Grobblech" eingesetzt, dessen Dicke mindestens 15 mm beträgt. Bei der konventionellen Herstellung von derart dicken Stahlbändern wird das jeweilige Stahlband reversierend in einem Quartogerüst thermomechanisch gewalzt. Dieser Walzvorgang dauert jedoch sehr viel länger als das Warmwalzen in einer Warmbandstraße. Es wird daher angestrebt, auch dicke Stahlbänder in einer konventionellen Warmwalzanlage warmzuwalzen.

Eine besondere Herausforderung stellt das Walzen von Stahlflachmaterial dar, das für die Herstellung von dickwandigen Rohrleitungen bestimmt ist, an deren Zähigkeit und Unempfindlichkeit gegen Rissbildung höchste Anforderungen gestellt werden. Diese Eigenschaften werden üblicherweise anhand der Ergebnisse des so genannten "Drop Weight Tear Test", kurz "DWTT", beurteilt. Der DWTT ist in der Vorschrift API 5L3 des American Petroleum Institutes 3. Edition, 02/1996, im ASTM E436, in der DIN EN 10274 von 1999 und im Stahl-Eisen-Prüfblatt SEP 1326 beschrieben. Bei diesem Test wird ein Prüfkörper von definiertem Gewicht aus einer ebenso definierten Höhe auf eine streifenförmige Blechprobe fallen gelassen, die auf ihrer vom auftreffenden Prüfkörper abgewandten Seite im Bereich des zu erwartenden Bruchs mit einer definierten nutartigen Kerbe versehen und mit ihren Endabschnitten auf jeweils einem Auflager aufgelegt ist. Dabei wird in der Regel verlangt, dass bei einer bestimmten vorgegebenen Temperatur, beispielsweise -35 °C, beim so erzeugten Bruch der jeweiligen Probe der Duktilbruchanteil im Mittel 85 % beträgt.

Es ist versucht worden, die Zähigkeit von dicken Stahlbändern, die für die Herstellung von Öl- oder Gas-Pipelines benötigt werden, durch bestimmte Warmwalz- und Kühlstrategien zu optimieren. Verschiedene Beispiele für diese Verfahren sind beispielsweise in der EP 1 038 978 B1 zusammengefasst. Das in der EP 1 038 978 B1 selbst neu beschriebene Verfahren ermöglicht die kostengünstige Herstellung von hochfestem Warmband mit herausragender Zähigkeit. Hierzu wird aus einem unlegierten oder niedrig legierten Stahl mit Zusätzen von Mikrolegierungselementen ein Vormaterial, wie Brammen, Dünnbrammen oder gegossenes Band erzeugt, das anschließend eine aus mehreren Walzgerüsten gebildete Fertigstaffel durchläuft. Das Vormaterial wird dabei in das erste Walzgerüst der Fertigstaffel mit einer Temperatur eingeleitet, die um mindestens 30 °C über der Rekristallisationsstopp-Temperatur des jeweiligen Stahls liegt. Dann erfolgt ein kontinuierliches Warmwalzen des Vorbands zu einem Warmband in einem oder mehreren Stichen. Das Warmwalzen wird dabei in einem Temperaturbereich durchgeführt, der den Rekristallisationsbereich des Austenits umfasst. Zwischen zwei Walzgerüsten erfolgt daraufhin ein Abkühlen des Warmbandes mittels einer Kühleinrichtung auf eine Temperatur, die mindestens 20 °C unterhalb der Rekristallisationsstopp-Temperatur liegt, wobei die Abkühlgeschwindigkeit der Abkühlung mindestens 10 °C/s beträgt. Dann wird das Walzen unterhalb der Rekristallisationsstopp-Temperatur mit einem Gesamtumformgrad von mindestens 30 % im Temperaturbereich unterhalb der Rekristallisationsstopp-Temperatur fortgesetzt, bis das fertige Warmband aus der Warmwalzstaffel austritt.

Wie in der EP 1 038 978 B1 ebenfalls dargelegt, bestehen Stähle für die Herstellung dickwandiger Rohre typischerweise aus einer Legierung, in der neben Eisen und unvermeidbaren Verunreinigungen (in Gew.-%) C: ≤ 0,18 %, Si: ≤ 1,5 %, Mn: ≤ 2,5 %, P: 0, 005 - 0,1 %, S: ≤ 0,03 %, N: ≤ 0,02 %, Cr: ≤ 0,5 %, Cu: ≤ 0,5 %, Ni: ≤ 0,5 %, Mo: ≤ 0,5 %, Al ≤ 2 %, bis insgesamt 0,3 % von einem oder mehreren der Elemente B, Nb, Ti, V, Zr und Ca vorhanden sind. Zu diesen Stählen zählen auch die unter der Bezeichnung "X70" und X80 bekannten Stahlgüten.

Praktische Erfahrungen zeigen, dass trotz der jeweils vergleichbar aufwändigen Maßnahmen, die für die im Stand der Technik jeweils geforderte Temperaturführung nötig sind, mit den aus der Praxis bekannten Verfahren zwar dicke Warmbänder mit erhöhter Festigkeit erzeugt werden können, dass diese Warmbänder jedoch nicht mit der notwendigen Zuverlässigkeit die im Bereich des Pipelinebaus an ihre Zähigkeit gestellten Anforderungen erfüllen.

Die Aufgabe der Erfindung bestand vor diesem Hintergrund darin, auf Grundlage einer konventionellen Warmwalzanlage ein Verfahren zum Warmwalzen zu schaffen, mit denen sich betriebssicher Warmbänder mit einer Enddicke von mehr als 15 mm erzeugen lassen, die auch höchsten Anforderungen an ihre Zähigkeit gerecht werden.

Die Lösung der oben genannten Aufgabe in Bezug auf das Verfahren besteht erfindungsgemäß darin, dass bei der Herstellung von dickem Warmband die in Anspruch 1 angegebenen Arbeitsschritte durchlaufen werden.

Vorteilhafle Ausgestaltungen der Erfindung sind in den abhängigen Ansprüchen angegeben und werden nachfolgend wie der allgemeine Erfindungsgedanke im Einzelnen erläutert.

Eine Anlage zum Warmwalzen von Stahlband umfasst demnach in Übereinstimmung mit dem eingangs angegebenen Stand der Technik eine Warmwalzstaffel, die mehrere in Förderichtung des warmzuwalzenden Stahlbands nacheinander durchlaufene Walzgerüste aufweist. Typischerweise besteht eine solche Warmwalzstaffel aus sieben Walzgerüsten, die in Förderrichtung hintereinander aufgereiht sind und vom jeweils warmzuwalzenden Stahlband nacheinander durchlaufen werden. Ebenso ist bei der Anlage, wie bei konventionellen Warmwalzanlagen üblich, eine Kühlstrecke zum intensiven Kühlen des aus dem letzten Walzgerüst der Walzstaffel austretenden warmgewalzten Stahlbands vorgesehen.

Die Kühlstrecke beginnt nun in Förderrichtung des warmzuwalzenden Stahlbands gesehen nicht erst hinter dem letzten Walzgerüst der Warmwalzstaffel, sondern bereits vor dem Ende der Warmwalzstaffel. Dabei ist der Beginn der Kühlstrecke so eingerichtet, dass die Kühlstrecke in unmittelbarem Anschluss an das letzte vor dem Eintritt in die Kühlstrecke aktiv durchlaufene Walzgerüst beginnt. "Aktiv" bedeutet hier, dass in diesem Walzgerüst noch eine Warmwalzung stattfindet. "Inaktiv" sind dagegen die Walzgerüste, deren Walzspalt durch eine entsprechende Verstellung der Arbeitswalzen so weit geöffnet ist, dass das Warmband beim Durchlaufen des betreffenden Walzgerüsts keine Verformung mehr erfährt. Es wird also das Warmband beim Verlassen des in Förderrichtung vor dem Beginn der Kühlstrecke letzten Warmwalzgerüsts, in dem noch eine Warmwalzung stattfindet, unmittelbar vom von der Kühlstrecke ausgebrachten Kühlfluid erfasst und beschleunigt abgekühlt.

Bei der zuvor beschriebenen Anlage zum Warmwalzen überschneiden sich folglich die Kühlstrecke und die Warmwalzstaffel derart, dass die Walzstaffel um zwei Walzgerüste verkürzt ist und die Kühlstrecke mindestens soweit in die Walzstaffel hinein verlängert ist, dass das bei Inaktivierung mehrerer der in Förderrichtung des warmzuwalzenden Stahlbands zuletzt durchlaufenen Walzgerüste die Kühlung direkt hinter dem letzten Walzgerüst erfolgen kann, in dem noch eine Umformung stattfindet.

Das erfindungsgemäße Verfahren gemäß Anspruch 1 zum Herstellen von gewalztem Stahlband sieht dementsprechend vor, dass es auf einer zuvor beschriebenen ausgebildeten Anlage durchgeführt wird und dabei während des Warmwalzens bei inaktiven Walzgerüsten der Walzspalt soweit geöffnet wird, dass bei diesem Walzgerüst in der Warmwalzstaffel keine Verformung des Stahlbands mehr stattfindet, wobei das Stahlband im Anschluss an den Austritt aus dem letzten aktiven Walzgerüst durch Beaufschlagen mit einem Kühlfluid beschleunigt gekühlt wird.

Die Erfindung basiert somit auf dem Vorschlag, eine konventionelle mehrgerüstige Walzstraße so zu betreiben, dass die Dicke des Stahlbands nicht in jedem der von ihm durchlaufenen Warmwalzgerüste reduziert wird. Stattdessen wird das Stahlband nur in den aktiven Walzgerüsten der Walzstaffel verformt. In den inaktiven Walzgerüsten wird der Walzspalt so weit geöffnet, dass seine Arbeitswalzen das Walzgut nicht mehr berühren, in ihm also keine Umformung mehr stattfinden kann. Gleichzeitig ist der Beginn der Kühlstrecke in die Warmwalzstaffel hinein verlagert, so dass beispielsweise bei einer Warmwalzstaffel mit sieben Warmwalzgerüsten die beschleunigte Kühlung bereits unmittelbar nach dem fünften Walzgerüst erfolgen kann und über dem vorletzten, d.h. dem sechsten, und letzten, d.h. dem siebten, Walzgerüst kein Warmwalzen mehr erfolgt.

Diesem Vorgehen liegt die Erkenntnis zu Grunde, dass dann, wenn hochfeste Rohrblechgüten mit einer Dicke von mehr als 15 mm, an deren Zähigkeit höchste Anforderungen gestellt werden, in einer Warmwalzstaffel warmgewalzt werden sollen, in der sie die Walzgerüste in einer kontinuierlichen Abfolge nacheinander durchlaufen, nur eine eingeschränkte Anzahl von Warmverformungen vorgenommen werden sollten, um einerseits mittels der aktivierten Walzgerüste eine für eine gute Maßhaltigkeit des Bandes ausreichende Verformung pro Walzstich zu bewirken. Andererseits gelingt es durch die eingeschränkte Zahl von Walzstichen mit einer direkt nach der letzten Verformung einsetzenden Kühlung die Übergangstemperatur der Zähigkeit zu niedrigeren Temperaturwerten zu verschieben. Auf diese Weise können auf Basis von konventionellen, in der erfindungsgemäßen Weise umgestalteten Warmwalzanlagen Stahlbleche für Rohre erzeugt werden, die nicht nur eine hohe Festigkeit aufweisen, wie beispielsweise die Stahlgüten "X70" oder "X80", sondernd dabei auch noch eine niedrige Übergangstemperatur von - 10° C und weniger und bis zu Dicken von 25,4 mm hohe Zähigkeitsanforderungen besitzen.

Bei der erfindungsgemäßen Erzeugung von Warmband mit einer Dicke von mehr als 18 mm können bevorzugt bainitische Stähle eingesetzt werden, um die gemäß DWTT zu erfüllenden Anforderungen sicher zu erreichen. Durch die Verbesserung der Übergangstemperaturen in Folge der erfindungsgemäß möglichst kurzfristig nach dem letzten wirksamen Umformstich einsetzenden Kühlung kann der Einsatzbereich ferritisch / perlitischer Stähle auf größere Dicken ausgeweitet werden.

Gegenüber der konventionellen Kühlung nach dem letzten Gerüst einer Fertigstaffel wird durch die erfindungsgemäß bis in die Walzstaffel hineinreichende, frühzeitig einsetzende Kühlung beim Walzen in Dicken >15 mm ein ungehinderter Sauerstoffzutritt und damit einhergehend eine starke Nachverzunderung der Bandoberflächen unterbunden.

Beim erfindungsgemäßen Betrieb einer Warmwalzanlage sind die Walzgeschwindigkeiten in Folge des frühen Endes des aktiven Umformens und der niedrigen beim Warmwalzen erzielten Gesamtumformgrade gering. Typischerweise liegen sie im Bereich von weniger als 3 m/s.

Durch die Verlängerung der Kühlstrecke in die Fertigstaffel hinein ergibt sich darüber hinaus die Möglichkeit, Abkühlkurven mit Haltezeiten darzustellen. Die Anlagenkonfiguration muss dazu lediglich so ausgelegt sein, dass beim Walzen in einer Walzstaffel mit sieben Walzgerüsten, von denen jedoch nur die ersten fünf aktiviert sind, die Abspritzung direkt hinter dem fünften Gerüst beginnt, wobei optimalerweise die jeweils vor bzw. hinter den ungenutzten Walzgerüsten ausgebrachte Kühlfluidmenge einstellbar ist. In Verbindung mit einer weiteren Abspritzung hinter dem siebten Gerüst oder/ und einer geeigneten Kühlstrecke hinter dem standardmäßig bei Warmwalzanlagen der hier in Rede stehenden Art vorgesehenen Messhaus können unterschiedliche Haltezeiten bei gewünschten Abkühlkurven realisiert werden.

Zu diesem Zweck kann bei einer erfindungsgemäßen Anlage zum Warmwalzen die Kühlstrecke mehrere Kühlaggregate umfassen und über dem in Förderrichtung hinter dem letzten vor dem Eintritt in die Kühlstrecke durchlaufenen Walzgerüst und jedem weiteren im Anschluss daran durchlaufenen Walzgerüstjeweils ein Kühlaggregat angeordnet sein.

Die nach dem letzten aktiven Walzgerüst erfolgende Kühlung wird nicht mittels konventioneller Laminarkühlung vorgenommen, die man von konventionellen Warmwalzanlagen kennt, sondern es wird eine besonders schnell einsetzende Kühlung mit einer höheren Abkühlrate von mindestens 80 K/s eingesetzt. Abkühlraten von mindestens 130 K/s haben sich dabei besonders bewährt, wobei in der Praxis die Abkühlrate typischerweise bis zu 160 K/s beträgt. Durch die erfindungsgemäß vorgesehene schnelle Abkühlung wird das Kornwachstum im jeweils warmgewalzten Stahlband begrenzt und die Kaltzähigkeit des Werkstoffs erhöht, so dass dieser maximale Zähigkeitswerte bei niedrigen Temperaturen sicher erreicht und dementsprechend höchste mechanische Eigenschaften besitzt.

Um die erfindungsgemäße intensive Kühlung zu bewerkstelligen, können beispielsweise Intensivkühlungen oder Kompaktkühleinheiten eingesetzt werden. Diese sollten so ausgelegt sein, dass die Kühlstrecke in der Lage ist, eine Kühlfluidausbringung von mindestens 1000 m³/h, insbesondere bis zu 1500 m³/h, zu leisten. Dabei wird vorzugsweise sowohl von der Ober- als auch von der Unterseite des zu kühlenden Bands her gekühlt, um über den Bandquerschnitt eine möglichst gleichmäßige schnelle Abkühlung zu gewährleisten. Nach dem jeweiligen Intensivkühlen kann das auf dem Warmband verbliebene Wasser durch Querabspritzung mit Hochdruck abgespritzt werden, bevor das Warmband das nächste inaktive Walzgerüst durchläuft und im Anschluss daran eine weitere Kühlung einsetzt. Auf diese Weise wird verhindert, dass nach der jeweiligen Kühlstufe Wasser auf dem Warmband steht und sichergestellt, dass man eine dementsprechend kontrollierte stufenweise Abkühlung des Warmbands erreicht.

Für die erfindungsgemäß in die Walzstaffel vorgezogene beschleunigte Abkühlung eignen sich insbesondere Kompaktkühlaggregate, die jeweils einen auf einen bestimmten Abschnitt konzentrierten Kühlfluidstrahl auf das jeweilige Warmband ausbringen. Außerhalb der Walzstaffel können die Kühlaggregate der Kühlstrecke dagegen beispielsweise als konventionelle Intensivkühlaggregate ausgebildet sein.

Im Hinblick auf die gezielt gesteuerte Art und Weise, in der die Abkühlung erfindungsgemäß vorgenommen wird, hat es sich in diesem Zusammenhang als optimal erwiesen, wenn die in Förderrichtung des warmzuwalzenden Stahlbands gemessene Länge, über die das in Förderrichtung jeweils hinter einem der Walzgerüste innerhalb der Walzstaffel angeordnete Kühlaggregat das Stahlband jeweils mit Kühlfluid beaufschlagt, höchstens 25 % des Abstands beträgt, in dem die jeweils benachbart zueinander angeordneten Walzgerüste der Walzstaffel in Förderrichtung aufeinander folgend aufgestellt sind. Insbesondere dann, wenn der Längenabschnitt, über den die Kühlfluidbeaufschlagung jeweils erfolgt, auf 8 - 15 % des Abstands der Kühlaggregate voneinander beschränkt ist, ergeben sich in der Praxis beste Arbeitsergebnisse.

Auf diese Weise lässt sich die Abkühlung zwischen den Walzgerüsten so vornehmen, dass wegen der Stärke der Abkühlung jeweils keine geregelte Verformung im Austenitgebiet des jeweils verarbeiteten Stahls mehr stattfinden kann. Hierin unterscheiden sich die erfindungsgemäß vorgesehenen, insbesondere als Kompaktkühlaggregate ausgebildeten Kühlaggregate von solchen Kühleinrichtungen, die bei konventionellen Warmwalzstraßen zum Kühlen des jeweils warmzuwalzenden Bandes zwischen zwei Walzgerüsten eingesetzt werden. Die erfindungsgemäß ab dem letzten aktiven Walzgerüst eingesetzten Kühlaggregate bewirken erfindungsgemäß eine so intensive Bandkühlung, dass keine geregelte Verformung mehr im Austenitgebiet erfolgen kann.

Typischerweise liegt bei der Durchführung des erfindungsgemäßen Warmwalzverfahrens die Warmwalzanfangstemperatur des Stahlbandes über 800 °C und unterhalb von 1050 °C. Die Austrittstemperatur, mit der das Stahlband beim Verlassen des letzten Walzgerüsts, über das es warmverformt wird, in die Kühlstrecke eintritt, liegt dagegen typischerweise zwischen 740 °C und 900 °C.

Zur Ausprägung der gewünschten Zähigkeitseigenschaften des erfindungsgemäß warmgewalzten Stahlbands kann es zweckmäßig sein, die Kühlung des Stahlbands bei einer Kühlstopptemperatur zu unterbrechen, wenn das Stahlband eine zwischen 500 °C und 700 °C liegende Kühlstopptemperatur erreicht hat. Dabei hat es sich ebenfalls im Hinblick auf die Ausprägung der gewünschten mechanischen Eigenschaften als vorteilhaft erwiesen, wenn das Stahlband nach Erreichen dieser Kühlstopptemperatur über 2 - 12 Sekunden ohne aktive Kühlung an Luft abgekühlt wird.

Nach der in der voranstehend erläuterten Weise durchgeführten Abkühlung kann das Stahlband bei einer Haspeltemperatur gehaspelt werden, die zwischen 450 °C und 650 °C liegt.

Als Vorprodukt für das erfindungsgemäße Warmwalzen kommen insbesondere Dünnbramen oder Vorband mit einer Dicke, die 50 - 100 mm beträgt, in Frage. Dagegen beträgt die Enddicke des erfindungsgemäß warmgewalzten Stahlbands typischerweise mehr als 15 mm. Versuche haben dabei belegt, dass sich mit dem erfindungsgemäßen Verfahren Grobbleche auf in erfindungsgemäßer Weise umgerüsteten Warmwalzanlagen in einer kontinuierlichen Arbeitsschrittfolge warmwalzen lassen, die bis zu 25,4 mm dick sind und im DWTT auch höchste Anforderungen an ihre Zähigkeit erfüllen.

Das erfindungsgemäße Verfahren eignet sich für höherfeste, mikrolegierte Stähle, und Stähle gemäß DIN EN 10149. Besonders eignet sich das erfindungsgemäße Verfahren zur Verarbeitung von Stahlbändern aus den bainitischen Güten X60, X65, X70, X80 und anderen vergleichbaren Stählen, die üblicherweise für die Grobblechherstellung eingesetzt werden. Die für das erfindungsgemäße Verfahren besonders geeigneten Stähle lassen sich unter der allgemeinen Legierungsvorschrift (in Gew.-%) C: ≤ 0,18 %, Si: ≤ 1,5 %, Mn: ≤ 2,5 %, P: 0, 005 - 0,1 %, S: ≤ 0,03 %, N: ≤ 0,02 %, Cr: ≤ 0,5 %, Cu: ≤ 0,5 %, Ni: ≤ 0,5 %, Mo: ≤ 0,5 %, Al ≤ 2 %, bis insgesamt 0,3 % von einem oder mehreren der Elemente B, Nb, Ti, V, Zr und Ca, Rest Eisen und unvermeidbare Verunreinigungen, zusammenfassen.

Mit der Erfindung steht ein Verfahren zur Verfügung, welches es auf vielseitige Weise ermöglicht, auf Grundlage einer konventionellen Warmwalzanlage warmgewalztes Stahlband von großer Dicke herzustellen, das nicht nur hohe Festigkeitswerte besitzt, sondern auch eine optimale Zähigkeit besitzt. Die so erzeugten Stahlbänder eignen sich aufgrund ihres Eigenschaftsprofils insbesondere für den Pipelinebau. Dabei lässt sich eine wie zuvor beschriebene gestaltete Warmwalzanlage ohne Weiteres auch für andere Warmwalzaufgaben einsetzen. Hierzu müssen lediglich die erfindungsgemäß vorgesehenen Kühlaggregate im Überschnittbereich von Kühlstrecke und Warmwalzstaffel deaktiviert oder so betrieben werden, dass sie den beim konventionellen Warmwalzen an die Kühlung gestellten Anforderungen entsprechen.

Nachfolgend wird die Erfindung anhand von Ausführungsbeispielen näher erläutert. Es zeigen jeweils schematisch:
- Fig. 1: eine Anlage 1 zum Warmwalzen von Stahlband S mit einer Enddicke D von mehr als 15 mm mit Kühlung von oben und unten;
- Fig. 2: zwei in der Anlage 1 vorgesehene Walzgerüste in seitlicher Ansicht;
- Fig. 3: die beiden Walzgerüste gemäß Fig. 2 in einer Ansicht von oben;
- Fig. 4: ein Diagramm, in dem für verschiedene Varianten einer in der Anlage 1 durchgeführten Abkühlung des Stahlbands der Temperaturverlauf über die Zeit dargestellt ist.

Die Anlage 1 umfasst eine Warmwalzstaffel 2, die in konventioneller Weise durch sieben Walzgerüste F1, F2, F3, F4, F5, F6, F7 gebildet ist, die in der in Förderrichtung F des in der Anlage 1 warmzuwalzenden Stahlbands S aufeinander folgend aufgestellt sind, einen Rollgang 3, der in Förderrichtung F auf die Warmwalzstaffel 2 folgt, eine Haspeleinrichtung 4, die in Förderrichtung F gesehen am Ende des Rollgangs 3 positioniert ist, ein Messhaus M, das im Bereich des Rollgangs 3 benachbart zum Ende der Warmwalzstaffel 2 angeordnet ist, und eine Kühlstrecke 5.

Die Kühlstrecke 5 ist durch mehrere in Förderrichtung F hintereinander aufgereihte, als Kompaktkühlgeräte ausgebildete Kühlaggregate K1, K2, K3 und als konventionelle, optional als Laminarkühleinheiten ausgebildete Kühleinheiten K4, K5, K6, ..., Kn gebildet, die über einen hier nicht gezeigten Kühlfluidvorrat gespeist werden und deren Kühlfluidausbringung jeweils individuell eingestellt werden kann. Das Kühlfluid wird dabei von den jeweiligen Kühlaggregaten K1 - Kn jeweils von unten und von oben auf die jeweils zugeordnete Unter- und Oberseite des Stahlbands S aufgebracht. Um die erforderliche Kühlfluidausbringung zu gewährleisten, kann beispielsweise das zu den Kühlaggregaten K1 - K3 strömende Kühlfluid erforderlichenfalls mittels hier ebenfalls nicht gezeigter Pumpen druckbeaufschlagt werden.

Das in Förderrichtung F erste Kühlaggregat K1 der Kühlstrecke 5 ist zwischen dem fünften Walzgerüst F5 und dem sechsten Walzgerüst F6 und das zweite Kühlaggregat K2 der Kühlstrecke 5 zwischen dem sechsten Walzgerüst F6 und dem siebten Walzgerüst F7 der Walzstaffel 2 angeordnet, so dass die Kühlstrecke 5 in die Walzstaffel 2 hineinreicht und sich dementsprechend der Endabschnitt 6 der Walzstaffel 2 und der Anfangsabschnitt 7 der Kühlstrecke 5 einander überlappen. Der Längenabschnitt a, über den die in der Walzstaffel jeweils angeordneten Kühlaggregate K1, K2 und K3 Kühlfluid auf das Stahlband S ausbringen, ist jeweils auf ca. 10 % des Abstands A beschränkt, in dem, wie anhand der in Förderrichtung F hintereinander angeordneten Walzgerüste F5 und F6 in den Figuren 2 und 3 dargestellt, die zueinander benachbarten Walzgerüste F1 - F7 jeweils angeordnet sind.

Zwischen dem jeweiligen in der Walzstaffel 2 angeordneten Kühlaggregat K1 und K2 und dem in Förderrichtung F jeweils nächstfolgend aufgestellten Walzgerüst F6,F7 und hinter dem nach Walzgerüst F7 vorgesehenen Kühlaggregat K3 ist jeweils eine Abspritzeinrichtung Q1,Q2,Q3 vorgesehen, die einen quer zur Förderichtung F und in Richtung des jeweiligen Kühlaggregats K1,K2,K3 ausgerichteten Hochdruckstrahl O mindestens auf die Oberseite des Stahlbands S richtet, um dort stehendes Kühlfluid von der betreffenden Oberfläche zu treiben.

Grundsätzlich ist es möglich, von den Walzgerüsten F1 - F7 auch weiter vorne in der Warmwalzstaffel 2 angeordnete Walzgerüste F1 - F7 inaktiv zu fahren. Allerdings zeigt die Praxis, dass jeweils mindestens fünf der Walzgerüste F1 - F7 aktiv sein müssen, wobei gemäß der Erfindung in jedem Fall nach dem in Förderrichtung F jeweils letzten aktiven Walzgerüst, spätestens aber nach dem letzten Walzgerüst F7 der Warmwalzstaffel 2 die intensive Kompaktkühlung einsetzt.

Das zwischen dem fünften Walzgerüst F5 und dem sechsten Walzgerüst F6 der Warmwalzstaffel 2 angeordnete Kühlaggregat K1 ist so eingerichtet, dass, sofern das Kühlaggregat K1 eingeschaltet ist, die von ihm ausgebrachten senkrecht nach unten gerichteten Kühlflüssigkeitsstrahlen bis zum Austritt aus dem Walzgerüst F5 reichen. Genauso ist das zwischen dem sechsten Walzgerüst F6 und dem siebten Walzgerüst F7 der Warmwalzstaffel 2 angeordnete Kühlaggregat K2 so eingerichtet, dass die von ihm ausgebrachten Kühlflüssigkeitsstrahlen, sofern das Kühlaggregat K2 eingeschaltet ist, bis zum Austritt aus dem Walzgerüst F6 reichen. Ebenso ist das in Förderrichtung F hinter dem siebten Walzgerüst F7 angeordnete Kühlaggregat K3 so eingerichtet, dass, sofern das Kühlaggregat K3 eingeschaltet ist, die von ihm ausgebrachten Kühlflüssigkeitsstrahlen bis zum Walzgerüst F7 reichen.

Bei den hier beschriebenen Ausführungsbeispielen ist jeweils mindestens eines der Kühlaggregate K1 - K3 in Betrieb. Im Bereich des jeweils nicht aktiven Kühlaggregats kann eine Abkühlung an Luft stattfinden. Mittels der konventionellen, in Förderrichtung F hinter der Warmwalzstaffel 2 stehenden Kühlaggregate K4 - Kn wird das Warmband auf die jeweils geforderte Haspeltemperatur HT abgekühlt.

Die Dicke der in der Walzstaffel 2 verarbeiteten Stahlbrammen liegt in der Praxis typischerweise im Bereich von 180 - 270 mm. Konkret sind bei den hier beschriebenen Ausführungsbeispielen aus den in Tabelle 1 angegebenen Stählen E1, E2, E3 255 mm dicke Brammen erzeugt worden, die mit einer typischerweise im Bereich von 800 - 1050 °C liegenden Warmwalzanfangstemperatur WAT in die Warmwalzstaffel 2 eingelaufen und dort in einer kontinuierlichen Aufeinanderfolge in den ersten fünf Walzgerüsten F1, F2, F3, F4, F5 zu jeweils einem Stahlband S warmgewalzt worden sind. Die Dicke D der aus den Stählen E1,E2,E3 warmgewalzten Stahlbänder S betrug dabei jeweils 23 mm oder 18 mm. Die bei den hier erläuterten Ausführungsbeispielen jeweils konkret eingestellten Warmwalzanfangstemperaturen WAT sind in Tabelle 3 angegeben. Dort sind darüber hinaus für das jeweils verarbeitete, aus dem jeweiligen Stahl E1, E2, E3 erzeugte Warmband ebenso die Temperatur TAF5 am Auslauf des fünften Walzgerüstes F5, die Temperatur WET am Auslauf der Fertigstraße und die Haspeltemperatur HT angegeben.

Die aus dem fünften Walzgerüst F5 austretenden Stahlbänder S haben ebenfalls die beiden letzten Walzgerüste F6 und F7 der Warmwalzstaffel 2 durchlaufen. Jedoch waren bei diesen Walzgerüsten F6,F7 die Arbeitswalzen so weit auseinander gefahren, dass die Höhe des von ihnen begrenzten Walzspalts größer war als die Dicke D des aus dem fünften Walzgerüst F5 austretenden Stahlbands S. Infolgedessen fand bei den hier erläuterten Ausführungsbeispielen über die beiden in Förderrichtungen F gesehen letzten Walzgerüste F6 und F7 der Walzstaffel 2 keine Umformung des Stahlbands S mehr statt.

Da die Walzgerüste F6 und F7 inaktiv gestellt waren und somit das Walzgerüst F5 das in Förderrichtung F letzte der Walzgerüste F1 - F7 war, in dem eine Warmumformung des Stahlbands S stattfand, waren die Kühlaggregate K1 und K2 sowie alle folgenden Kühlaggregate K3 - Kn der Kühlstrecke 5 aktiviert. Dementsprechend ist das aus dem in Förderrichtung F letzten aktiven Walzgerüst F5 austretende Stahlband S nach seinem Austritt aus dem Arbeitsspalt A5 vom Kühlfluidstrahl des Kühlaggregats K1 erfasst und auf seinem Weg zum nächsten Walzgerüst F6 intensiv gekühlt worden, bis es den Eintritt E6 des Walzgerüsts F6 erreicht hat. Sobald das Stahlband S den Arbeitsspalt A6 des inaktiven Walzgerüsts F6 durchtreten hat, ist es in gleicher Weise unmittelbar vom Kühlfluidstrahl des Kühlaggregats K2 erfasst und ebenso intensiv weiter abgekühlt worden, bis es den Eintritt E7 des inaktiven Walzgerüsts F7 erreicht hat. Ebenso unmittelbar dann, wenn es durch den Arbeitsspalt A7 des Walzgerüsts F7 getreten ist, ist das Stahlband S vom Kühlfluidstrahl des Kühlaggregats K3 erfasst worden und auf den Rollgang 3 ausgelaufen, auf dem es durch die dort angeordneten weiteren Kühlaggregate K4 - Kn weiterhin beschleunigt und kontrolliert abgekühlt worden ist, bis eine Kühlstopptemperatur von 500 - 700 °C erreicht worden ist.

Mit Erreichen der Kühlstopptemperatur ist die aktive Kühlung abgebrochen worden und das Stahlband S auf dem Rollgang 3 ausgelaufen, bis es mit einer Haspeltemperatur von 450 - 650 °C in der Haspeleinrichtung 4 zu einem Coil gehaspelt worden ist.

Die Kühlaggregate K1 - Kn der Kühlstrecke 5 haben bei einem Kühlfluiddruck von mehr als 3 bar, konkret 3,2 bar, und einer Kühlfluidtemperatur von weniger als 40 °C, konkret 25 °C, über die Kühlstrecke 5 eine Gesamtausbringung von bis zu 1500 m³/h, konkret 1400 m³/h, Kühlfluid erreicht.

Bei den hier beschriebenen Ausführungsbeispielen ist als Kühlfluid Wasser verwendet worden. Selbstverständlich können auch andere Kühlfluide eingesetzt werden, um die erforderliche Abkühlgeschwindigkeit zu erreichen.

In Fig. 4 ist jeweils für eine aus dem Stahl E1 hergestellte, 23 mm dicke Warmbandprobe über die Zeit t als durchgezogene Linie T1 der Temperaturverlauf dargestellt, der bei der voranstehend erläuterten erfindungsgemäßen Fahrweise der Anlage 1 erzielt wird.

Zum Vergleich ist in Fig. 4 durch die gestrichelte Linie T2 der Temperaturverlauf wiedergegeben, der bei der Erzeugung einer aus dem Stahl E1 hergestellten, 23 mm dicken Warmbandprobe erzielt wird, wenn die Abkühlung bereits in erfindungsgemäßer Weise in der Walzstaffel 2 beginnt, die Abkühlrate jedoch geringer als 80 K/s ist.

Dagegen wird bei einer konventionellen, mit sieben Walzgerüsten ausgestatteten Warmwalzanlage, bei der das 23 mm dicke, aus dem Stahl E1 bestehende Warmband nach dem Verlassen des letzten aktiven Walzgerüstes bis nach dem Messhaus M an Luft und dann mittels einer erst nach dem Messhaus M einsetzenden Kompaktkühlung abgekühlt wird, der in Fig. 4 durch die strichpunktierte Linie T3 dargestellte Temperaturverlauf erzielt.

Schließlich ist durch die in Fig. 4 ebenfalls eingetragene punktierte Linie T4 der Temperaturverlauf dargestellt, der bei einer konventionellen Warmwalzanlage erzielt wird, die mit sieben Walzgerüsten ausgestattet ist und bei der das Warmband nach dem Verlassen des letzten aktiven Walzgerüsts F5 bis zum Messhaus M an Luft und nach dem Messhaus M mittels einer konventionellen Laminarkühlung abgekühlt wird.

In dem Diagramm gemäß Fig. 4 sind zusätzlich für jeden Temperaturverlauf T1 - T4 die jeweilige Temperatur TAF5, die das Warmband am Ausgang des letzten aktiven Walzgerüsts F5 aufweist, durch gefüllte Dreiecke, die jeweilige Temperatur TAF6, die das Warmband am Ausgang des ersten inaktiven Walzgerüsts F6 aufweist, durch ungefüllte Dreiecke, die jeweilige Temperatur WET, die das jeweilige Stahlband S am Ende der Walzstaffel 2 aufwies, durch ein Quadrat und die jeweilige Haspeltemperatur durch einen Kreis symbolisiert.

Es zeigt sich, dass sich nur bei der erfindungsgemäßen Fahrweise ein Temperaturverlauf der Abkühlung einstellt (Linie T1), bei dem sicher das für die gewünschte Zähigkeit benötigte bainitische Gefüge erreicht wird.

Jedes der auf diese Weise aus den Stählen E1, E2 und E3 gefertigten Stahlbänder S erreichte die für den jeweiligen Stahl in Bezug auf die Festigkeit vorgegebenen Sollwerte (Stahl E1: Rm mindestens 570 MPa, Rt0,5 mindestens 485 MPa; Stahl E2: Rm mindestens 570 MPa, Rt0,5 mindestens 485 MPa; Stahl E3: Rm mindestens 625 MPa, Rt0,5 mindestens 555 MPa).

Die für die aus den Stählen E1, E2, E3 in der voranstehend beschriebenen erfindungsgemäßen Weise erzeugten Stahlbänder S im DWTT ermittelten gemittelten Übergangstemperaturen Tue, bei denen ein Mattbruchanteil von im Mittel mehr als 85 % vorlag, sowie die jeweils konkret gemessenen Zugfestigkeiten Rm und Dehngrenzen Rp0,5 sind in Tabelle 2 angegeben. Somit erfüllte jedes der erfindungsgemäß erzeugten Stahlbänder S auch die an ihre Zähigkeit gestellten Anforderungen.

**Tabelle 1**

| Stahl | C | Si | Mn | P | S | Al | Cr | Cu | Mo | N | Ni | Nb | Ti | V | Sn | 8 | Ca | CÄq*¹⁾ | PCM²⁾ |
|---|---|---|---|---|---|---|---|---|---|---|---|---|---|---|---|---|---|---|---|
| E1 | 0,054 | 0,297 | 1,528 | 0,014 | 0,0013 | 0,036 | 0,221 | 0,026 | 0,103 | 0,0054 | 0,2053 | 0,0657 | 0,0191 | 0,0006 | 0,005 | 0,0004 | 0,0012 | 0,389 | 0,165 |
| E2 | 0,075 | 0,388 | 1,633 | 0,014 | 0.0014 | 0,032 | 0,044 | 0,023 | 0,008 | 0,0063 | 0,0296 | 0,0564 | 0,0044 | 0,0826 | 0,0065 | 0,0004 | 0,0007 | 0,378 | 0,184 |
| E3 | 0,046 | 0,290 | 1,690 | 0,012 | 0,001 | 0,035 | 0,280 | 0,040 | 0,110 | 0,0054 | 0,0500 | 0,0770 | 0,0130 | 0,0030 | 0,0030 | 0,0005 | 0,0011 | 0,412 | 0,167 |

| | | | | | | | | | | | | | | | | | | | |
|---|---|---|---|---|---|---|---|---|---|---|---|---|---|---|---|---|---|---|---|
| Angaben in Gew.-%, Rest Eisen und unvermeidbare Verunreinigungen ¹⁾CÄq = C + Mn/6 + (Ni + Cu)/15 + (Cr + Mo + V)/5 (gemäß International Institut of Welding (I.I.W.)) ²⁾PCM = C + Si/30 + (Mn + Cu + Cr)/20 + Ni/60 + Mo/15 + V/10 + 5B (gemäß ITO et al.: Weldability Formula of High Steels, Related to Heat-Affected Zone Cracking, Sumintomo Search, 1 (1969), H. 5, p. 59-70) | | | | | | | | | | | | | | | | | | | |

**Tabelle 2**

| Stahl | Stahlbanddicke [mm] | Tue [°C] | Rp0,5 [MPa] | Rm [MPa] | Mattbruchanteil [%] |
|---|---|---|---|---|---|
| E1 | 18 | -20 | 530 | 630 | >90 |
| E1 | 23 | 0 | 530 | 630 | >85 |
| E2 | 18 | -10 | 530 | 630 | >85 |
| E3 | 18 | -20 | 650 | 650 | >87 |

**Tabelle 3**

| Stahl | Stahlbanddicke [mm] | WAT [°C] | TAF5 [°C] | WET [°C] | HT [°C] |
|---|---|---|---|---|---|
| E1 | 18 | 900 | 820 | 730 | 550 |
| E1 | 23 | 880 | 820 | 700 | 550 |
| E2 | 18 | 900 | 820 | 730 | 550 |
| E3 | 18 | 880 | 820 | 730 | 550 |

### BEZUGSZEICHEN

- 1: Anlage zum Warmwalzen von Stahlband S
- 2: Warmwalzstaffel
- 3: Rollgang
- 4: Haspeleinrichtung
- 5: Kühlstrecke
- 6: Endabschnitt der Walzstaffel 2
- 7: Anfangsabschnitt der Kühlstrecke 5

- A: Abstand zwischen zwei benachbart angeordneten Walzgerüsten F1 - F7
- a: Längenabschnitt, über den die Kühlaggregate K1-K3 jeweils Kühlfluid auf das Stahlband S ausbringen
- A5: Arbeitsspalt des Walzgerüsts F5
- A6: Arbeitsspalt des Walzgerüsts F6
- A7: Arbeitsspalts des Walzgerüsts F7
- D: Dicke des Stahlbands S
- E6: Eintritt des Walzgerüstes F6
- E7: Eintritt des Walzgerüstes F7
- F: Förderrichtung Stahlbands S
- F1 - F7: Walzgerüste der Warmwalzstaffel 2
- K1 - K3: Kühlaggregate im Bereich der Warmwalzstaffel 2
- K4 - Kn: Kühlaggregate in Förderrichtung F hinter Messhaus M
- M: Messhaus
- O: von den Abspritzeinrichtungen Q1,Q2 jeweils ausgebrachter Fluidstrahl
- Q1,Q2,Q3: Abspritzeinrichtungen
- S: Stahlband
- T1-T4: Temperaturverläufe bei erfindungsgemäßer Fahrweise
- T: Temperatur in °C
- t: Zeit in s

## Patentansprüche

1. Verfahren zum Warmwalzen von Stahlband für die Herstellung dickwandiger Rohre, **dadurch gekennzeichnet, dass** es auf einer Anlage zum Warmwalzen von Stahlband (S), mit einer Warmwalzstaffel (2), die aus sieben in Förderrichtung (F) des warmzuwalzenden Stahlbands (S) nacheinander durchlaufene Walzgerüste (F1 - F7) besteht, und mit einer Kühlstrecke (5) zum intensiven Kühlen des aus dem letzten Walzgerüst (F7) der Walzstaffel (2) austretenden warmgewalzten Stahlbands (S), bei der der Beginn der Kühlstrecke (5) in Förderrichtung (F) des warmzuwalzenden Stahlbands (S) gesehen vor das Ende der Warmwalzstaffel (2) verlagert ist, wobei die Kühlstrecke (5) im unmittelbarem Anschluss an das letzte vor dem Eintritt in die Kühlstrecke (5) aktiv durchlaufene Walzgerüst (F5) beginnt, in dem eine Warmwalzung des jeweils warmzuwalzenden Stahlbands (S) erfolgt **und dass** die Kühlstrecke (5) mehrere Kühlaggregate (K1 - Kn) umfasst und dass in Förderrichtung (F) hinter dem letzten vor dem Eintritt in die Kühlstrecke (5) durchlaufenen Walzgerüst (F5) und jedem weiteren im Anschluss daran durchlaufenen Walzgerüst (F6,F7) jeweils ein Kühlaggregat (K1,K2,K3) angeordnet ist **und dass** das in Förderrichtung F erste Kühlaggregat K1 der Kühlstrecke 5 zwischen dem fünften Walzgerüst F5 und dem sechsten Walzgerüst F6 und das zweite Kühlaggregat K2 der Kühlstrecke 5 zwischen dem sechsten Walzgerüst F6 und dem siebten Walzgerüst F7 der Walzstaffel 2 angeordnet ist, ausgeführt wird und **dass** während des Warmwalzens bei den in Förderrichtung (F) gesehen beiden letzten Walzgerüsten (F6, F7) der Arbeitsspalt (A6,A7) soweit geöffnet wird, dass ab diesem Walzgerüst (A6,A7) in der Warmwalzstaffel (2) keine Verformung des Stahlbands (S) mehr stattfindet, wobei fünf der Walzgerüste (F1 - F5) aktiv sind, und d a s s das Stahlband (S) im Anschluss an den Austritt des vor dem jeweils ersten geöffneten Walzgerüst (F6,F7) durchlaufenen Walzgerüstes (F5) durch Beaufschlagen mit einem Kühlfluid mit einer Abkühlrate von mindestens 80 K/s beschleunigt gekühlt wird, wobei die Enddicke (D) des Stahlbands (S) beim Austritt aus der Warmwalzstaffel (2) mindestens 15 mm beträgt.

2. Verfahren nach Anspruch 1, **dadurch**
**gekennzeichnet, dass** die Warmwalzendgeschwindigkeit weniger als 3 m/s beträgt.

3. Verfahren nach einem der Ansprüche 1 oder 2,
**dadurch gekennzeichnet, dass** die Warmwalzanfangstemperatur des Stahlbands (S) mehr als 800 °C und weniger als 1050 °C beträgt.

4. Verfahren nach einem der Ansprüche 1 bis 3, **dadurch gekennzeichnet, dass** die Austrittstemperatur, mit der das Stahlband (S) beim Verlassen des letzten Walzgerüsts (F5), über das es warmverformt wird, in die Kühlstrecke (5) eintritt, zwischen 740 °C und 900 °C liegt.

5. Verfahren nach einem der Ansprüche 1 bis 4, **dadurch gekennzeichnet, dass** die Kühlung des Stahlbands (S) bei einer Kühlstopptemperatur abgebrochen wird, die zwischen 500 °C und 700 °C liegt.

6. Verfahren nach Anspruch 5, **dadurch**
**gekennzeichnet, dass** das Stahlband (2) bei Erreichen der Kühlstopptemperatur über 2 - 12 Sekunden bei der jeweiligen Temperatur gehalten wird.

7. Verfahren nach einem der Ansprüche 1 bis 6, **dadurch gekennzeichnet, dass** das Stahlband (S) bei einer Haspeltemperatur, die zwischen 450 °C und 650 °C liegt, gehaspelt wird.

8. Verfahren nach einem der Ansprüche 1 bis 7, **dadurch gekennzeichnet, dass** die Dicke (D) des Stahlbands (S) bei seinem Eintritt in die Warmwalzstaffel 50 - 100 mm und beim Verlassen der Warmwalzstaffel >15 - 25,5 mm beträgt.

9. Verfahren nach einem der Ansprüche 1 bis 8, **dadurch gekennzeichnet, dass** das Stahlband (S) aus einem Stahl hergestellt ist, der neben Eisen und unvermeidbaren Verunreinigungen aus (in Gew.-%) C: ≤ 0,18 %, Si: ≤ 1,5 %, Mn: ≤ 2,5 %, P: 0, 005 - 0,1 %, S: ≤ 0,03 %, N: ≤ 0,02 %, Cr: ≤ 0,5 %, Cu: ≤ 0,5 %, Ni: ≤ 0,5 %, Mo: ≤ 0,5 %, Al ≤ 2 %, bis insgesamt 0,3 % von einem oder mehreren der Elemente B, Nb, Ti, V, Zr, Ca besteht.

## Claims

1. Process for the hot rolling of steel strip for the manufacture of thick-walled pipes, **characterized in that** it is based on an installation for hot rolling steel strip (S), having a hot rolling relay (2) consisting of seven rolling stands (F1 - F7) that are passed through successively in the conveying direction (F) of the steel strip (S) to be hot rolled, and having a cooling section (5) for intensively cooling the hot-rolled steel strip (S) exiting the final rolling stand (F7) of the rolling relay (2), wherein the start of the cooling section (5) is shifted to be the end of the hot-rolling relay (2) as seen in the conveying direction (F) of the steel strip (S) to be hot-rolled, wherein the cooling section (5) starts after the last rolling stand (F5) that is actively passed through before entry into the cooling section (5), in which hot rolling of the steel strip (S) to be hot rolled in each case takes place and that the cooling section (5) comprises a plurality cooling units (K1 - Kn) and that in the conveying direction (F) a respective cooling unit (K1, K2, K3) is arranged behind the last rolling stand (F5) that is passed through before entry into the cooling section (5) and of every further rolling stand (F6, F7) that is passed through and before entry first cooling unit K1 of the cooling section (5) in conveying direction F is arranged between the fifth rolling stand (F5) and the sixth rolling stand (F6) and the second cooling unit (K2) of the cooling section (5) is arranged between the sixth rolling stand (F6) and the seventh rolling stand (F7) of the rolling relay (2), and that during hot rolling the working gap (A6, A7) at the last two rolling stands (F6, F7) as seen in the conveying direction (F) is opened to such an extent that, starting from this rolling stand (A6, A7) in the hot rolling relay (2), no more deformation of the steel strip (S) occurs, five of the rolling stands (F1 - F5) being active, and **in that** after exiting the rolling stand (F5, F6) that is passed through before the respectively first opened rolling stand (F6, F7), the steel strip (S) is cooled in an accelerated manner at a cooling rate of at least 80 K/s by being subjected to a cooling fluid, the final thickness (D) of the steel strip (S) being at least 15 mm on exciting the hot rolling relay (2).

2. Method according to claim 1,
**characterized in that** the final hot rolling speed is less than 3 m/s.

3. The method according to any one of claims 1 or 2,
**characterized in that** the initial hot rolling temperature of the steel strip (S) is more than 800 °C and less than 1050 °C.

4. Method according to any one of claims 1 to 3,
**characterized in that** the exit temperature at which the steel strip (S) enters the cooling section (5) on leaving the final rolling stand (F5), via which it is hot-formed, is between 740 °C and 900 °C.

5. Method according to one of claims 1 to 4,
**characterized in that** the cooling of the steel strip (S) is stopped at a cooling-stop temperature of between 500 °C and 700 °C.

6. Process according to claim 5,
**characterized in that** upon reaching the cooling-stop temperature, the steel strip (2) is kept at the particular temperature for 2-12 seconds.

7. Method according to any one of claims 1 to 6,
**characterized in that** the steel strip (S) is coiled at a coiling temperature of between 450 °C and 650 °C.

8. A method according to any one of claims 1 to 7,
**characterized in that** the thickness (D) of the steel strip (S) upon entering the hot rolling relay is 50 - 100 mm and upon leaving the hot rolling relay is > 15 - 25.5 mm.

9. Method according to any one of claims 1 to 8,
**characterized in that** the steel strip (S) is produced from a steel which, in addition to iron and unavoidable impurities, consists of (in % by weight) C: < 0.18 %, Si: < 1.5 %, Mn: 2.5 %, P: 0.005 - 0.1 %, S: 0.03 %, N: < 0.02 %, Cr: 0.5 %, Cu: 0.5 %, Ni: 0.5 %, Mo: 0,5 %, Al < 2 %, up to a total of 0.5 % of one or more of the elements B, Nb, Ti, V, Zr, Ca.

## Revendications

1. Procédé de laminage à chaud d'un feuillard d'acier destiné à la fabrication de tubes à paroi épaisse, **caractérisé en ce qu'**on le met en oeuvre sur une installation de laminage à chaud des feuillards d'acier (S), avec un train de laminage à chaud (2) qui se compose de sept cages de laminage (F1 - F7) qui se succèdent dans la direction de transport (F) du feuillard d'acier (S) à laminer à chaud, et avec un parcours de refroidissement (5) pour le refroidissement intensif du feuillard d'acier laminée à chaud (S) sortant de la dernière cage de laminage (F7) du train de laminage (2), dans lequel le début du parcours de refroidissement (5), vu dans le sens de transport (F) du feuillard d'acier à laminer à chaud (S), se situe avant la fin du train de laminage à chaud (2), la section de refroidissement (5) commençant directement à la suite de la dernière cage de laminoir (F5) traversée activement avant l'entrée dans la section de refroidissement (5), dans laquelle a lieu un laminage à chaud de la feuillard d'acier (S) respective à laminer à chaud, et **en ce que** la section de refroidissement (5) comprend plusieurs groupes de refroidissement (K1 - Kn) et **en ce que**, dans le sens de transport (F), un groupe de refroidissement (K1, K2 - Kn) est placé derrière la dernière cage de laminage (F5) traversée avant l'entrée dans la section de refroidissement (5) et derrière chaque autre cage de laminage (F6, F7) traversée à la suite et que le premier groupe de refroidissement (K1) de la section de refroidissement (5) dans le sens de transport F est disposé entre la cinquième cage de laminage (F5) et la sixième cage de laminage (F6) et que le deuxième groupe de refroidissement (K2) de la section de refroidissement (5) est disposé entre la sixième cage de laminage (F6) et la septième cage de laminage (F7) du train de laminage (2), et **en ce que**, pendant le laminage à chaud, l'écartement de travail (A6, A7) des deux dernières cages de laminage (F6, F7), vu dans le sens de transport (F), est réduit autant que possible, que, à partir de cette cage de laminage (A6, A7), il n'y a plus de déformation du feuillard d'acier (S) dans le train de laminage à chaud (2), cinq des cages de laminage (F1 - F5) étant actives, et **en ce que** le feuillard d'acier (S) est soumise, à la suite de la sortie de la cage de laminage ouverte avant la première cage de laminage respective (F6,F7) est refroidi de manière accélérée en l'exposant à un fluide de refroidissement avec une vitesse de refroidissement d'au moins 80 Kls, l'épaisseur finale (D) du feuillard d'acier (S) à la sortie du train de laminage à chaud (2) vaut au moins 15 mm.

2. Procédé selon la revendication 1,
**caractérisé en ce que** la vitesse finale de laminage à chaud vaut à 3 m/s.

3. Procédé selon l'une des revendications 1 ou 2,
**caractérisé en ce que** la température initiale de laminage à chaud du feuillard d'acier (S) vaut plus de 800 °C et inférieure à 1050 °C.

4. Procédé selon l'une des revendications 1 à 5,
**caractérisé en ce que** la température de sortie à laquelle le feuillard d'acier (S) entre dans la section de refroidissement (5) lorsqu'il quitte la dernière cage de laminoir (F5) par laquelle il est déformé à chaud, se situe entre 740 °C et 900 °C.

5. Procédé selon l'une quelconque des revendications 1 à 4,
**caractérisé en ce que** l'on interrompt le refroidissement du feuillard d'acier (S) à une température d'arrêt de refroidissement, qui se situe entre 500 °C et 700 °C.

6. Procédé selon la revendication 5,
**caractérisé en ce que** l'on maintient le feuillard d'acier (2) pendant 2 à 12 secondes à la température respective lorsque l'on atteint la température d'arrêt de refroidissement

7. Procédé selon l'une quelconque des revendications 1 à 6,
**caractérisé en ce que** l'on bobine le feuillard d'acier (S) à une température de bobinage, qui se situe entre 450 °C et 650 °C.

8. Procédé selon l'une quelconque des revendications 1 à 7,
**caractérisé en ce que** l'épaisseur (D) du feuillard d'acier (S) à son entrée dans le train de laminage à chaud vaut 50 - 100 mm et elle vaut >15 - 25,5 mm lorsqu'il quitte le train de laminage à chaud.

9. Procédé selon l'une quelconque des revendications 1 à 8,
d'après lequel **cette** feuillard d'acier (S) est fabriquée à partir d'un acier qui, outre le fer et les impuretés inévitables, est constitué de (en % en poids) C : < 0,18 %, Si : < 1,5 %, Mn : 2,5 %, P : 0,005 - 0,1 %, S : 0,03 %, N : < 0,02 %, Cr: 0,5 %, Cu: 0,5 %, Ni: 0,5 %, Mo : 0,5 %, Al < 2 %, jusqu'à un total de 0,5 % d'un ou plusieurs des éléments B, Nb, Ti, V, Zr, Ca.
